# FASCICULE DE BREVET EUROPEEN

(11) **EP 0 923 628 B1**
(45) Date de publication et mention de la délivrance du brevet: **15.01.2003**
(21) Numéro de dépôt: 98929517.5
(22) Date de dépôt: 08.06.1998
(51) Int. Cl.: C10L 1/02

(54) **COMPOSITION DE CARBURANT COMPRENANT DES COMPOSES OXYGENES POUR MOTEURS DIESEL**
SAUERSTOFFENTHALTENDE PRODUKTE ALS DIESELBRENNSTOFF
FUEL COMPOSITION FOR DIESEL ENGINES CONTAINING OXYGENATED COMPOUNDS

(30) Priorité: 09.06.1997 FR 9707119
(43) Date de publication de la demande: 23.06.1999
(73) Titulaire: TotalfinaElf France, 92800 Puteaux (FR)
(72) Inventeur: GERMANAUD, Laurent, F-38540 Valencin (FR); MALDONADO, Paul, F-69360 Saint Symphorien d'Ozon (FR); BOURDAUDUCQ, Paul, F-69360 Chaponost (FR); COUTURIER, Jean-Luc, F-69006 Lyon (FR)
(74) Mandataire: Cabinet Hirsch
(86) Numéro de dépôt international: FR9801168
(87) Numéro de publication internationale: WO98056879

(56) Documents cités:
- EP-A- 0 014 992
- EP-A- 0 030 429
- WO-A-86/03511
- DE-A- 2 911 411
- FR-A- 868 233
- FR-A- 2 544 738
- US-A- 4 395 267
- US-A- 5 268 008
- US-A- 5 308 365

## Description

La présente invention concerne une nouvelle composition de carburants comprenant des composés oxygénés améliorant la combustion du carburant, notamment des composés pouvant améliorer l'indice de cétane des bases de carburants tels que les distillats moyens utilisés dans la composition des gazoles pour moteurs Diesel.

Il est bien connu d'introduire dans les essences des composants oxygénés pour améliorer l'indice d'octane, tels que le MTBE, l'ETBE et autres pour remplacer notamment le plomb qui y était introduit par le passé.

Pour un gazole, on ne parle pas d'indice d'octane mais plutôt d'un indice de cétane correspondant comme l'octane à une caractéristique de combustion du carburant dans un moteur à combustion. Cet indice de cétane représente plus particulièrement l'aptitude de la base carburant à s'auto-enflammer dans la chambre de combustion du moteur. Un indice de cétane trop bas correspond à un délai d'auto-inflammation trop long qui engendre une combustion tardive, brutale et incomplète avec formation d'imbrûlés. Cette mauvaise combustion se traduit par une augmentation des émissions polluantes à l'échappement, une augmentation du bruit correspondant à l'auto-inflammation du carburant, notamment lorsque le moteur fonctionne au ralenti, et de plus grosses difficultés au démarrage du moteur, notamment à froid, puisque la combustion est retardée. Il est donc préférable pour avoir un bon fonctionnement des moteurs diesel de disposer d'un carburant présentant un indice de cétane élevé. Mais, ce cétane élevé dépend de la nature de la base carburant utilisée et de la nature et de l'efficacité des additifs dits pro-cétane ou améliorant de cétane qu'il est nécessaire d'ajouter à ces bases.

Une base carburant est généralement constituée par un mélange physique de plusieurs distillats moyens ou coupes pétrolières issues du raffinage de pétroles bruts provenant de tous les horizons du monde. Ces coupes pétrolières sont issues d'un grand nombre de séparations par distillation atmosphérique ou sous vide et de transformations chimiques de certaines de ces coupes distillées par hydrodésulfuration et ou craquage catalytique. Par un mélange approprié de ces différentes coupes raffinées, on obtient une grande variété de bases carburants aux propriétés physico-chimiques relativement différentes. Enfin, les carburants Diesel ou gazoles utilisables dans les moteurs à combustion sont préparés par un mélange complexe de ces bases. Cependant, pour obtenir des carburants respectant les spécifications légales actuelles, les raffineurs doivent élaborer des formulations de plus en plus compliquées qui privilégient les pétroles brut fortement concentrés en distillats et les bases carburants à indice de cétane élevé.

La faible quantité de coupes raffinées facilement accessibles, ayant un indice de cétane suffisamment élevé, a obligé les raffineurs à chercher des additifs ou des composants qui, en mélange avec ces coupes, sont susceptibles d'augmenter l'indice de cétane.

Parmi les additifs, c'est-à-dire les composés introduits à faibles teneurs dans les coupes raffinées, il est connu d'utiliser des nitrates ou des peroxydes organiques dont on sait qu'ils ont une efficacité limitée dans les bases carburants ou les gazoles présentant naturellement un faible indice de cétane. En outre, les peroxydes organiques se décomposent de façon irréversible en fonction du temps ce qui entraîne une dégradation des caractéristiques du gazole stocké tant en qualité qu'en indice de cétane.

Les raffineurs cherchent depuis longtemps d'autres sources de composés pouvant permettre d'améliorer l'indice de cétane des bases carburants et des gazoles, notamment parmi les composés oxygénés tels que les éthers, les polyéthers ou encore les acétals. L'addition des composés oxygénés dans les gazoles, permet de réduire les émissions de polluants en particulier les émissions de particules (EP 14.992).

Ainsi le brevet US 5308365 revendique l'addition de 1 à 30% en poids de dérivés dialkylés et trialkylés de la glycérine, obtenus par addition d'une oléfine telle que l'isobutène sur le glycérol, dans un gazole ayant un intervalle d'utilisation compris entre 160°C et 370°C et une teneur en soufre inférieure ou égale à 500 ppm.

Le brevet US 5425790 revendique l'utilisation d'un additif de formule générale H-(OA)ₙ-H ou A est de structure éthylène substitué par un groupe méthyl ou éthyl et n est nombre entier compris entre 10 et 25.

Le brevet JP 0725 8661 revendique une formulation comprenant 20 à 94% d'une coupe gazole ayant un intervalle de distillation compris entre 130°C et 400°C, 5 à 40% d'une coupe gazole hydrocraquée communément appelée LCO et 1 à 40% d'un monoéther de formule R₁OR₂ dans laquelle R₁ et R₂ sont des chaînes alkyles de 3 à 12 atomes de carbone.

Le brevet JP 0701 8271 revendique des gazoles contenant des glycols éthers de formule R₁-(OA)ₙ-R₂ dans laquelle R₁ est une chaîne alkyle de 1 à 10 atomes de carbone, R₂ représente l'atome d'hydrogène ou une chaîne alkyle comprenant de 1 à 10 atomes de carbone, A est de structure éthylène ou triméthylène éventuellement substituée et n est un nombre entier variant de 1 à 10.

Le brevet JP 0634 0886 revendique l'addition dans un gazole de 0,05% à 20% en poids d'un composé de formule générale R₁-O-(EO)ₙ-(PO)ₘ-R₂ dans laquelle R₁ et R₂ représentent séparément l'atome d'hydrogène ou une chaîne alkyle comprenant de 1 à 20 atomes de carbone, EO et PO représentant respectivement les groupes oxyéthylène et oxyisopropylène, et, m et n sont des nombres entiers compris entre 0 et 15.

Par contre, le brevet FR 2.544.738 revendique comme composant des carburants Diesel, des acétals de formule C₄H₉-O-CR₁R₂-O-C₄H₉, R₁ et R₂ pouvant être l'hydrogène ou un, groupement alkyle.

Cependant, ces composés de l'art antérieur, en particulier les acétals de faible poids moléculaire ou encore les éthers contenant plusieurs atomes d'oxygène, présentent un inconvénient majeur lié à leur caractère hydrophile élevé favorisant le piégeage d'eau dans les carburants. Or, il est bien connu que l'eau dans les carburants est génératrice de corrosion et d'usure des pièces mécaniques, et, en outre, qu'elle favorise le développement de bactéries dans le circuit qui bouchent les filtres et les systèmes d'alimentation, ce qui entraîne un mauvais fonctionnement du moteur.

Un autre inconvénient de ces composés oxygénés en particulier les éthers et les polyéthers est lié à leur mode de fabrication en plusieurs étapes qui les rend coûteux et limite leur fabrication en continu à grande échelle.

La présente invention vise l'utilisation d'une nouvelle famille de composés oxygénés dans les carburants Diesel, qui permettent d'augmenter l'indice de cétane, d'apporter une plus grande souplesse dans la formulation des carburants Diesel pour un coût moins élevé et permettent en outre de limiter les composés aromatiques et soufrés responsables de l'émission de particules.

La présente invention a donc pour objet une composition de carburants comprenant une partie majeure d'au moins une base carburant et une partie mineure d'au moins un composé oxygéné caractérisé en ce qu'il contient au moins 0,05% en poids d'au moins un trialcoxyalcane de formule générale (I) ci-après : dans laquelle ;
- X correspond à un groupement hydrocarboné divalent CₙH₂ₙ dont n est égal à 1, 2 ou 3, chaque atome d'hydrogène étant éventuellement substitué par un reste hydrocarboné,
- R₁, R'₁ et R"₁ sont des groupements alkyls linéaires ou ramifiés, identiques ou différents comprenant de 1 à 10 atomes de carbone et éventuellement au moins un atome d'oxygène, deux des groupements R₁, R'₁ et R''₁ étant éventuellement reliés pour former un hétérocycle de 5 à 6 atomes;
- et R₂ étant un atome d'hydrogène ou un radical alkyl linéaire comprenant de 1 à 4 atomes de carbone, R₂ pouvant même former par liaison avec un reste hydrocarboné de X un cycle comprenant de 5 à 6 atomes de carbone.

Dans le cadre de la présente invention, cette composition de carburant contient de 60 à 99,95% en poids d'au moins une base carburant et de 0,05 à 40% en poids de trialcoxyalcane de formule (I).

Par base carburant on entend toute coupe pétrolière après raffinage, soit par distillation, soit par traitement de ces coupes distillées.

Dans un premier mode de réalisation de l'invention, le trialcoxyalcane, est choisi parmi les trialcoxypropanes de formule (II) ci-après : dans laquelle ;
- R₁, R'₁ et R''₁ sont des groupements alkyls linéaires ou ramifiés, identiques ou différents comprenant de 1 à 10 atomes de carbone et éventuellement au moins un atome d'oxygène, deux des groupements R₁, R'₁ et R''₁ étant éventuellement reliés pour former un hétérocycle de 5 à 6 atomes;
- R₂, R₃, R₄ et R'₄ sont des groupements identiques ou différents représentant l'hydrogène ou un radical alkyl linéaire comprenant de 1 à 4 atomes de carbone, R₂ pouvant même former par liaison avec R₄ ou R'₄ un cycle comprenant de 5 à 6 atomes de carbone.

Dans un premier mode de réalisation de l'invention, dans la formule (II), R₂, R₃, R₄ et R'₄ sont l'atome d'hydrogène.

Dans une première variante de ce premier mode, R₁, R'₁ et R''₁ sont identiques et sont choisis parmi les groupements alkyls comprenant de 1 à 4 atomes de carbone.

Les composés trialcoxyalcanes ainsi obtenus de l'invention sont choisis dans le groupe constitué par le triméthoxypropane, le triéthoxypropane, le tripropoxypropane, le tributoxypropane.

Dans une deuxième variante de ce premier mode, R₁, R'₁ et R''₁ comprennent de 1 à 4 carbones et au moins un atome d'oxygène.

Parmi les composés ainsi constitués, on choisira de préférence dans le groupe constitué par le tri(méthoxyéthoxy)propane et le tri(éthoxyéthoxy)propane.

Dans une troisième variante de ce premier mode, R₁ est un groupement alkyl comprenant de 1 à 4 atomes de carbone et R'₁ et R''₁ sont reliés et constituent un chaînon de 2 à 3 carbones de façon à former avec les deux atomes d'oxygène un hétérocycle de 5 à 6 atomes. Parmi ces composés, on préfère le 2-(2-hydroxyéthyl)éthoxy-1,3-dioxolane.

Dans un deuxième mode de réalisation de l'invention, dans la formule (II), R₄ est un groupement alkyl de 1 à 4 atomes de carbone, R₂, R₃ et R'₄ sont des atomes d'hydrogène et R₁, R'₁ et R''1 sont des groupements alkyls comprenant de 1 à 5 atomes de carbone.

Parmi les composés ainsi définis, on préfère le 1,1,3-triméthoxybutane, le 1,1,3-triéthoxybutane, le 1,1,3-tripropoxybutane et le 1,1,3-tributoxybutane.

Dans un troisième mode préféré de l'invention, dans la formule (II) R₂ ou R₃ est un groupement alkyl comprenant 1 à 4 atomes de carbone, R₄, R'₄ et, R₂ ou R₃, sont des atomes d'hydrogène, et R₁, R'₁ et R''₁ sont des groupements alkyls comprenant de 1 à 5 atomes de carbone..

Parmi les composés préférés de cette variante, le 1,1,3-triéthoxy-2-méthylpropane et le 1,3,3-triéthoxybutane sont préférés.

Dans un quatrième mode de réalisation de l'invention, dans la formule (II), R₃ et R₄ sont des atomes d'hydrogène, R₂ et R'₄ sont reliés pour former un cycle saturé comprenant de 5 à 6 atomes de carbone, R₁, R'₁ et R''₁ sont des groupements alkyls comprenant de 1 à 5 atomes de carbone.

Parmi les composés constituant cette variante de l'invention, on préfère le 1,1,3-triéthoxycyclohexane.

Pour mettre en oeuvre l'invention, les bases carburants sont choisies parmi les coupes raffinées distillant entre 170 et 370°C contenant au plus 50% en poids d'aromatiques, et moins de 0,2% en poids de composés soufrés.

Les exemples ci-après sont donnés à titre d'illustration mais non limitatif de l'invention.

### EXEMPLE I - Préparation du 1,1,3-triéthoxypropane

La synthèse du 1,1,3-triéthoxypropane a été réalisée selon un brevet FR 1.447.138 du 30 janvier 1964. Le catalyseur utilisé pour la réaction est une résine sulfonique acide. La neutralisation finale, qui n'était pas mentionnée dans ce brevet, est effectuée avec une résine basique.

Dans un réacteur de 2L, on charge 800g d'éthanol absolu (17,4 mol) et 25g de résine Amberlyst® 15 (Aldrich) préalablement lavée à l'éthanol et séchée. A 50°C, on introduit sur une période de 4 heures 185 g d'acroléine (3,3 mol). A la fin de l'ajout, on laisse réagir 3 heures à 50°C. Le mélange réactionnel est filtré, neutralisé en agitant une heure avec 8 g de résine Amberlyst® A21 (Aldrich, préalablement lavée à l'éthanol), puis filtré à nouveau. Après distillation (T_{eb} = 75-78°C/2500 Pa, soit 25 mbars), on obtient 390 g de 1,1,3-triéthoxypropane(Rendement=67%).

### EXEMPLE 2

L'indice de cétane du 1,1,3-triéthoxypropane préparé selon l'exemple 1 a été mesuré selon la norme ASTM D613, en mélange à 20% dans deux gazoles dont les caractéristiques sont indiquées ci-après :

L'indice du cétane IC du 1,1,3-triéthoxypropane pur est déduit de la valeur mesurée du cétane du mélange, en supposant une loi de mélange linéaire, selon l'équation :$\text{IC (1,1,3-triéthoxypropane) =} \frac{\text{IC mélange - 0,8 IC gazole}}{\text{0,2}}$

**TABLEAU II**

| MELANGE | COMPOSITION | IC Mélange | 1,1,3-triéthoxypropane |
|---|---|---|---|
| A | 80% gazole A 20% 1,1,3-triéthoxypropane | 55,6 | 78 |
| B | 80% gazole B 20% 1,1,3-triéthoxypropane | 59,8 | 83 |

### EXEMPLE 3

Dans cet exemple, on a comparé l'indice de cétane, la température d'ébullition et la solubilité dans l'eau du triéthoxy-1,1,3 propane et ceux de composants déjà connus ou cités dans l'art antérieur.

Un composé ayant un indice de cétane supérieur à 70, et une température d'ébullition d'au moins 160°C et une très faible solubilité dans l'eau peut être considéré comme un composant idéal utilisable dans un gazole.

**TABLEAU III**

| Composé | Température d'ébullition (°C) | Solubilité dans l'eau (%) | Indice de cétane |
|---|---|---|---|
| 1,1,3 tri-éthoxypropane | 180 | <1 | 80 |
| Ethyléther de l'étnylèneglycol | 135 | miscible | 38 |
| Ethyl, butyléther de l'éthylèneglycol | 140 | #4 | 51 |
| Ethyléther du diéthylèneglycol | 202 | miscible | 54 |
| Butyléther du diéthylèneglycol | 230 | miscible | 59 |
| Méthyl, butyléther du diéthylèneglycol | 196 | #10 | 55 |
| Diméthyléther du diéthylèneglycol | 162 | miscible | 61 |
| Diéthyléther du diéthylèneglycol | 177 | miscible | 95 |
| Diethylacétal du formaldéhyde | 89 | miscible | 57 |
| Dibutylacétal du formaldéhyde | 177 | <5 | 65 |

## Revendications

1. Composition de carburant comprenant de 60 à 99,95 % en poids d'au moins une base carburant et de 0,05 à 40 % en poids d'au moins un trialcoxyalcane de formule générale (I) ci-après : dans laquelle :
• X correspond à un groupement hydrocarboné divalent CₙH₂ₙ dont n est égal à 1, 2 ou 3, chaque atome d'hydrogène étant éventuellement substitué par un reste hydrocarboné ;
• R₁, R'₁ et R"₁ sont des groupements alkyles linéaires ou ramifiés, identiques ou différents comprenant de 1 à 10 atomes de carbone et éventuellement au moins un atome d'oxygène, deux des groupements R₁, R'₁ et R"₁ étant éventuellement reliés pour former un hétérocycle de 5 à 6 atomes ; et
• R₂ étant un atome d'hydrogène ou un radical alkyle linéaire comprenant de 1 à 4 atomes de carbone, R₂ pouvant même former par liaison avec un reste hydrocarboné de X un cycle comprenant de 5 à 6 atomes de carbone.

2. Composition de carburant selon la revendication 1, **caractérisée en ce que** le trialcoxyalcane est choisi parmi les trialcoxypropanes de formule (II) ci-après : dans laquelle :
• R₁, R'₁ et R"₁ sont des groupements alkyles linéaires ou ramifiés, identiques ou différents comprenant de 1 à 10 atomes de carbone et éventuellement au moins un atome d'oxygène, deux des groupements R₁, R'₁ et R"₁ étant éventuellement reliés pour former un hétérocycle de 5 à 6 atomes ;
• R₂, R₃, R₄ et R'₄ sont des groupements identiques ou différents représentant l'hydrogène ou un radical alkyle linéaire comprenant de 1 à 4 atomes de carbone, R₂ pouvant même former par liaison avec R₄ ou R'₄ un cycle comprenant de 5 à 6 atomes de carbone.

3. Composition de carburant selon la revendication 2, **caractérisée en ce que** R₂, R₃, R₄ et R'₄ dans la formule (II) correspondent à un atome d'hydrogène.

4. Composition de carburant selon l'une des revendications 2 et 3, **caractérisée en ce que** R₁, R'₁ et R"₁ sont identiques et sont choisis parmi les groupements alkyles comprenant de 1 à 4 atomes de carbone.

5. Composition de carburant selon les revendications 2 à 4, **caractérisée en ce que** les composés de formules (II) sont choisis dans le groupe constitué par le triméthoxypropane, le triéthoxypropane, le tripropoxypropane, le tributoxypropane.

6. Composition de carburant selon les revendications 2 et 3, **caractérisée en ce que** R₁ ,R'₁ et R"₁ comprennent de 1 à 4 carbones et au moins un atome d'oxygène.

7. Composition de carburant selon les revendications 2, 3 et 6, **caractérisée en ce que** les composés de formule (II) sont choisis dans le groupe constitué par le tri(méthoxyéthoxy)propane et le tri(éthoxyéthoxy)propane.

8. Composition de carburant selon les revendications 2 et 3, **caractérisée en ce que** R₁ est un groupement alkyle comprenant de 1 à 4 atomes de carbone et R'₁ et R"₁ sont reliés et constituent un chaînon de 2 à 3 carbones, de façon à former avec les deux atomes d'oxygène un hétérocycle de 5 à 6 atomes.

9. Composition de carburant selon les revendications 2, 3 et 8, **caractérisée en ce que** le composé de formule (II) est le 2- (2-hydroxyéthyl)éthoxy-1,3-dioxolane.

10. Composition de carburant selon la revendication 2, **caractérisée en ce que** dans la formule (II), R₄ est un groupement alkyle comprenant de 1 à 4 atomes de carbone, et, R₂, R₃ et R'₄ sont des atomes d'hydrogène, et R₁, R'₁ et R"₁ sont des groupements alkyles comprenant de 1 à 5 atomes de carbone.

11. Composition de carburant selon les revendications 2 et 10 **caractérisée en ce que** les composés de formule (II) sont choisis dans le groupe constitué par le 1,1,3-triméthoxybutane, le 1,1,3-triéthoxybutane, le 1,1,3-tripropoxybutane et le 1,1,3-tributoxybutane.

12. Composition de carburant selon la revendication 2 **caractérisée en ce que** dans la formule (II), R₂ ou R₃ est un groupement alkyle comprenant 1 à 4 atomes de carbone, R₄, R'₄ et, R₂ ou R₃, sont des atomes d'hydrogène, et R₁, R'₁ et R''₁ sont des groupements alkyls comprenant de 1 à 5 atomes de carbone.

13. Composition de carburant selon les revendications 2 et 12 **caractérisée en ce que** les composés de formule (II) sont choisis dans le groupe constitué par le 1,1,3-triéthoxy-2-méthylpropane et le 1,3,3-triéthoxybutane.

14. Composition de carburant selon la revendication 2 **caractérisée en ce que** dans la formule (II), R₃ et R₄ sont des atomes d'hydrogène, R₂ et R'₄ sont reliés pour former un cycle saturé comprenant de 5 à 6 atomes de carbone, R₁, R'₁ et R''₁ sont des groupements alkyles comprenant de 1 à 5 atomes de carbone.

15. Composition de carburant selon les revendications 2 et 14 **caractérisée en ce que** le composé de formule (II) est le 1,1,3-triéthoxycyclohexane.

## Patentansprüche

1. Kraftstoffzusammensetzung mit 60 bis 99,95 Gewichtsprozent wenigstens eines Grundkraftstoffs und mit 0,05 bis 40 Gewichtsprozent wenigstens eines Trialkoxyalkans der nachstehenden allgemeinen Formel (I): in der:
- X einer zweiwertigen Kohlenwasserstoffgruppe CₙH₂ₙ entspricht, mit n gleich 1, 2 oder 3, wobei jedes Wasserstoffatom eventuell durch einen Kohlenwasserstoffrest ersetzt ist;
- R₁, R'₁ und R"₁ lineare oder verzweigte Alkylgruppen sind, die gleich oder unterschiedlich sind, mit 1 bis 10 Kohlenstoffatomen und eventuell wenigstens einem Sauerstoffatom, wobei zwei der Gruppen R₁, R'₁ und R"₁ eventuell verbunden sind, um eine heterozyklische Verbindung von 5 bis 6 Atomen zu bilden; und
- R₂ ein Wasserstoffatom oder ein lineares Alkylradikal mit 1 bis 4 Kohlenstoffatomen ist, wobei R₂ durch Verbindung mit einem Kohlenwasserstoffrest von X selbst einen Ring mit 5 bis 6 Kohlenstoffatomen bilden kann.

2. Kraftstoffzusammensetzung nach Anspruch 1, **dadurch gekennzeichnet, dass** der Trialkoxyalkan aus den Trialkoxypropanen der nachstehenden Formel (II) gewählt ist: in der:
- R₁, R'₁ und R"₁ lineare oder verzweigte Alkylgruppen sind, die gleich oder unterschiedlich sind, mit 1 bis 10 Kohlenstoffatomen und eventuell wenigstens einem Sauerstoffatom, wobei zwei der Gruppen R₁, R'₁ und R"₁ eventuell verbunden sind, um eine heterozyklische Verbindung von 5 bis 6 Atomen zu bilden;
- R₂, R₃, R₄ und R'₄ gleiche oder unterschiedliche Gruppen sind, die Wasserstoff oder ein lineares Alkylradikal mit 1 bis 4 Kohlenstoffatomen darstellen, wobei R₂ durch Verbindung mit R₄ oder R'₄ selbst einen Ring mit 5 bis 6 Kohlenstoffatomen bilden kann.

3. Kraftstoffzusammensetzung nach Anspruch 2, **dadurch gekennzeichnet, dass** R₂, R₃, R₄ und R'₄ in der Formel (II) einem Wasserstoffatom entsprechen.

4. Kraftstoffzusammensetzung nach einem der Ansprüche 2 und 3, **dadurch gekennzeichnet, dass** R₁, R'₁ und R"₁ gleich sind und aus Alkylgruppen mit 1 bis 4 Kohlenstoffatomen gewählt sind.

5. Kraftstoffzusammensetzung nach den Ansprüchen 2 bis 4, **dadurch gekennzeichnet, dass** die Verbindungen nach Formel (II) aus der Gruppe gewählt sind, die aus Trimethoxypropan, Triethoxypropan, Tripropoxypropan, Tributoxypropan besteht.

6. Kraftstoffzusammensetzung nach den Ansprüchen 2 und 3, **dadurch gekennzeichnet, dass** R₁, R'₁ und R"₁ 1 bis 4 Kohlenstoffatome und wenigstens ein Sauerstoffatom enthalten.

7. Kraftstoffzusammensetzung nach den Ansprüchen 2, 3 und 6, **dadurch gekennzeichnet, dass** die Verbindungen nach Formel (II) aus der Gruppe gewählt sind, die aus Tri(methoxyethoxy)propan und Tri(ethoxyethoxy)propan besteht.

8. Kraftstoffzusammensetzung nach den Ansprüchen 2 und 3, **dadurch gekennzeichnet, dass** R₁ eine Alkylgruppe mit 1 bis 4 Kohlenstoffatomen ist und R'₁ und R"₁ verbunden sind und einen Kettenabschnitt aus 2 bis 3 Kohlenstoffatomen bilden, so dass sie mit den zwei Sauerstoffatomen eine heterozyklische Verbindung aus 5 bis 6 Atomen bilden.

9. Kraftstoffzusammensetzung nach den Ansprüchen 2, 3 und 8, **dadurch gekennzeichnet, dass** die Verbindung nach Formel (II) 2-(2-Hydroxyethyl)ethoxy-1,3-dioxolan ist.

10. Kraftstoffzusammensetzung nach Anspruch 2, **dadurch gekennzeichnet, dass** in der Formel (II) R₄ eine Alkylgruppe mit 1 bis 4 Kohlenstoffatomen ist und R₂, R₃ und R'₄ Wasserstoffatome sind und R₁, R'₁ und R"₁ Alkylgruppen mit 1 bis 5 Kohlenstoffatomen sind.

11. Kraftstoffzusammensetzung nach den Ansprüchen 2 und 10, **dadurch gekennzeichnet, dass** die Verbindungen nach Formel (II) aus der Gruppe gewählt sind, die aus 1,1,3-Trimethoxybutan, 1,1,3-Triethoxybutan, 1,1,3-Tripropoxybutan und 1,1,3-Tributoxybutan besteht.

12. Kraftstoffzusammensetzung nach Anspruch 2, **dadurch gekennzeichnet, dass** in der Formel (II) R₂ oder R₃ eine Alkylgruppe mit 1 bis 4 Kohlenstoffatomen ist, R₄, R'₄ und R₂ oder R₃ Wasserstoffatome sind und R₁, R'₁ und R"₁ Alkylgruppen mit 1 bis 5 Kohlenstoffatomen sind.

13. Kraftstoffzusammensetzung nach den Ansprüchen 2 und 12, **dadurch gekennzeichnet, dass** die Verbindungen nach Formel (II) aus der Gruppe gewählt sind, die aus 1,1,3-Triethoxy-2-methylpropan und 1,3,3-Triethoxybutan besteht.

14. Kraftstoffzusammensetzung nach Anspruch 2, **dadurch gekennzeichnet, dass** in der Formel (II) R₃ und R₄ Wasserstoffatome sind, R₂ und R'₄ verbunden sind, um einen gesättigten Ring mit 5 bis 6 Kohlenstoffatomen zu bilden, und R₁, R'₁ und R"₁ Alkylgruppen mit 1 bis 5 Kohlenstoffatomen sind.

15. Kraftstoffzusammensetzung nach den Ansprüchen 2 und 14, **dadurch gekennzeichnet, dass** die Verbindung nach Formel (II) 1,1,3-Triethoxycyclohexan ist.

## Claims

1. Fuel composition comprising 60 to 99.95% by weight of at least one fuel base and from 0.05 to 40% by weight of trialkoxyalcane of general formula (I) below: in which:
• X corresponds to a divalent hydrocarbon-comprising group CₙH₂ₙ in which n is equal to 1, 2 or 3, each hydrogen atom optionally being substituted by a hydrocarbon-comprising residue;
• R₁, R'₁ and R"₁ are identical or different, linear or branched, alkyl groups comprising from 1 to 10 carbon atoms and optionally at least one oxygen atom, two of the R₁, R'₁ and R"₁ groups optionally being connected in order to form a heterocycle comprising 5 to 6 atoms;
• and R₂ being a hydrogen atom or a linear alkyl radical comprising from 1 to 4 carbon atoms, it even being possible for R₂ to form, by bonding with a hydrocarbon-comprising residue of X, a ring comprising from 5 to 6 carbon atoms.

2. Fuel composition according to Claim 1, **characterized in that** the trialkoxyalcane is chosen from trialkoxypropanes of formula (II) below: in which:
• R₁, R'₁ and R"₁ are identical or different, linear or branched, alkyl groups comprising from 1 to 10 carbon atoms and optionally at least one oxygen atom, two of the R₁, R'₁ and R"₁ groups optionally being connected in order to form a heterocycle comprising 5 to 6 atoms;
• R₂, R₃, R₄ and R'₄ are identical or different groups representing hydrogen or a linear alkyl radical comprising from 1 to 4 carbon atoms, it even being possible for R₂ to form, by bonding with R₄ or R'₄, a ring comprising from 5 to 6 carbon atoms.

3. Fuel composition according to Claim 2, **characterized in that** R₂, R₃, R₄ and R'₄ in the formula (II) correspond to a hydrogen atom.

4. Fuel composition according to either of Claims 2 and 3, **characterized in that** R₁, R'₁ and R"₁ are identical and are chosen from alkyl groups comprising from 1 to 4 carbon atoms.

5. Fuel composition according to Claims 2 to 4, **characterized in that** the compounds of formula (II) are chosen from the group consisting of trimethoxypropane, triethoxypropane, tripropoxypropane and tributoxypropane.

6. Fuel composition according to Claims 2 and 3, **characterized in that** R₁, R'₁ and R"₁ comprise from 1 to 4 carbons and at least one oxygen atom.

7. Fuel composition according to Claims 2, 3 and 6, **characterized in that** the compounds of formula (II) are chosen from the group consisting of tri(methoxyethoxy)propane and tri(ethoxyethoxy)propane.

8. Fuel composition according to Claims 2 and 3, **characterized in that** R₁ is an alkyl group comprising from 1 to 4 carbon atoms and R'₁ and R"₁ are connected and constitute a linkage comprising 2 to 3 carbons, so as to form, with the two oxygen atoms, a heterocycle comprising 5 to 6 atoms.

9. Fuel composition according to Claims 2, 3 and 8, **characterized in that** the compound of formula (II) is 2-(2-hydroxyethyl)ethoxy-1,3-dioxolane.

10. Fuel composition according to Claim 2, **characterized in that**, in the formula (II), R₄ is an alkyl group comprising from 1 to 4 carbon atoms, R₂, R₃ and R'₄ are hydrogen atoms and R₁, R'₁ and R"₁ are alkyl groups comprising from 1 to 5 carbon atoms.

11. Fuel composition according to Claims 2 and 10, **characterized in that** the compounds of formula (II) are chosen from the group consisting of 1,1,3-trimethoxybutane, 1,1,3-triethoxybutane, 1,1,3-tripropoxybutane and 1,1,3-tributoxybutane.

12. Fuel composition according to Claim 2, **characterized in that**, in the formula (II), R₂ or R₃ is an alkyl group comprising 1 to 4 carbon atoms, R₄, R'₄ and R₃ (or R₂) are hydrogen atoms and R₁, R'₁ and R"₁ are alkyl groups comprising from 1 to 5 carbon atoms.

13. Fuel composition according to Claims 2 and 12, **characterized in that** the compounds of formula (II) are chosen from the group consisting of 1,1,3-triethoxy-2-methylpropane and 1,3,3-triethoxybutane.

14. Fuel composition according to Claim 2, **characterized in that**, in the formula (II), R₃ and R₄ are hydrogen atoms, R₂ and R'₄ are connected in order to form a saturated ring comprising from 5 to 6 carbon atoms and R₁, R'₁ and R"₁ are alkyl groups comprising from 1 to 5 carbon atoms.

15. Fuel composition according to Claims 2 and 14, **characterized in that** the compound of formula (II) is 1,1,3-triethoxycyclohexane.
